# EUROPÄISCHE PATENTSCHRIFT

(11) **EP 0 642 571 B1**
(45) Veröffentlichungstag und Bekanntmachung des Hinweises auf die Patenterteilung: **03.07.1996**
(21) Anmeldenummer: 93912743.7
(22) Anmeldetag: 21.05.1993
(51) Int. Cl.: C10M 173/00, C10M 173/02, C10M 145/26

(54) **ANTI-NEBEL-ADDITIV FÜR WASSERMISCHBARE UND WASSERGEMISCHTE KÜHLSCHMIERSTOFFE**
ANTI-MISTING ADDITIVE FOR WATER-MISCIBLE AND WATER MIXED COOLING LUBRICANTS
ADDITIF ANTI-EMBRUNS POUR REFRIGERANTS LUBRIFIANTS MISCIBLES DANS L'EAU ET MELANGES AVEC DE L'EAU

(30) Priorität: 29.05.1992 DE 4217859
(43) Veröffentlichungstag der Anmeldung: 15.03.1995
(73) Patentinhaber: Henkel Kommanditgesellschaft auf Aktien, 40191 Düsseldorf (DE)
(72) Erfinder: EICKEN, Ulrich, D-4052 Korschenbroich (DE); LINGMANN, Herbert, D-4000 Düsseldorf 13 (DE); BROWARZIK, Raimund, D-4000 Düsseldorf 13 (DE); NÖLKE, Susanne, D-4040 Neuss 1 (DE); RÖHRICHT, Wolfgang, D-4000 Düsseldorf 13 (DE); GORZINSKI, Manfred, D-4000 Düsseldorf (DE)
(86) Internationale Anmeldenummer: EP9301269
(87) Internationale Veröffentlichungsnummer: WO9324601

(56) Entgegenhaltungen:
- EP-A- 0 057 875
- GB-A- 2 252 103
- US-A- 3 227 652
- US-A- 3 833 502
- US-A- 4 493 777
- US-A- 4 853 140
- US-A- 4 853 447

## Beschreibung

Die Erfindung betrifft die Verwendung von klarwasserlöslichen Polymerverbindungen mit hohem Molekulargewicht in wassermischbaren oder wassergemischten Kühlschmierstoffen zur Vermeidung der Nebelbildung.

Der Begriff der Kühlschmierstoffe ist beispielsweise in einer Informationsbroschüre der Maschinenbau- und Kleineisenindustrie-Berufsgenossenschaft Düsseldorf in ausführlicher Weise definiert. Bei Kühlschmierstoffen unterscheidet man zwischen nicht wassermischbaren, wassermischbaren und wassergemischten Kühlschmierstoffen.

Die Gruppe der wassermischbaren Kühlschmierstoffe läßt sich weiterhin unterteilen in emulgierbare Kühlschmierstoffe, und wasserlösliche Kühlschmierstoffe. Die Gruppe der wassergemischten Kühlschmierstoffe läßt sich unterteilen in Kühlschmieremulsionen und Kühlschmierlösungen.

Wassermischbare Kühlschmierstoffe, d.h. Konzentrate, werden vor der Anwendung mit Wasser gemischt. Emulgierbare Kühlschmierstoffe bilden eine diskontinuierliche Phase einer Emulsion Öl-in-Wasser. Kühlschmierstoffe, die mit Wasser gemischt Lösungen ergeben, umfassen neben echten Lösungen auch Lösungen der Assoziationskolloide, z.B. "Lösungen von Seifen". Der Begriff wassergemischte Kühlschmierstoffe umfaßt wassermischbare Kühlschmierstoffe im Anwendungszustand.

Begriffe wie Bohremulsion, Bohrmilch, Kühlmittel, Schleifwasser, Schleiföl oder Räumöl werden auch heute noch in der betrieblichen Umgangssprache verwendet.

Bei der Metallbearbeitung, insbesondere solchen Vorgängen wie Schneiden mit hoher Geschwindigkeit, Schleifen oder Verformen, werden insbesondere wassermischbare Kühlschmiermittel verwendet, um die Abnutzung des Werkzeuges zu vermindern. Durch die starke Verwirbelung bei der Bearbeitung können Kühlschmierstoff-Nebel entstehen, die in der Umgebung zu Ablagerungen führen, beim Einatmen zu Reizungen der Atemorgane und daher zu wenig erwünschten Arbeitsbedingungen führen. Ein analoges Problem tritt bei der Schmierung von mit Preßluft betriebenen Schlag- und Bohrwerkzeugen auf, insbesondere Gesteinsbohrmaschinen, Abbauhämmern und ähnlichen Geräten. Diese erhalten gewöhnlich die zu ihrem Betrieb notwendige Druckluft über eine Schlauchverbindung von einem Verdichter. Die Druckluft dient nicht nur zum Antrieb der Werkzeuge, sondern führt ihren bewegten Teilen zugleich feine Schmieröltröpfchen als Schmiermittel zu. Eine übermäßig starke Sprühölung verursacht jedoch erhebliche Schwierigkeiten, da die entspannte Druckluft am Gerät frei austritt und das überflüssige Schmieröl als Nebel mitführt.

Aus der DE-A-27 14 252 sind Bearbeitungsöle für die Metallbearbeitung mit verringerter Neigung zur Nebelbildung bekannt, die ein ataktisches Polypropylen in einer 0,5 Gew.-% nicht übersteigenden Menge enthalten.

Aus der US-A-3 919 098 sind Schleifmittel bekannt, die im wesentlichen aus Mineralöl bestehen, die eine geringe Menge eines Anti-Nebel-Additivs enthalten, das ausgewählt ist aus Polyisobuten, Poly-n-buten und deren Mischungen, die ein durch Viskosität bestimmtes mittleres Molekulargewicht im Bereich von 300 000 bis 10 000 000 aufweisen.

Aus der US-A-3 833 502 ist die Verwendung von klarwasserlöslichen Polymerverbindungen in wassermischbaren oder wassergemischten Kühlschmierstoffen zur Verbesserung der Adhäsion an Metalloberflächen bekannt.

Aus der DE-A-26 57 268 ist die Verwendung eines amorphen Ethylen/Propylen-Mischpolymerisats in Mineralschmierölen von Preßluftwerkzeugen bekannt.

In Lubrication Engineering, Vol. 33, S. 128-132 (1977) werden Ölnebel auf dem hier vorliegenden Gebiet sowie die Zusammenhänge von Molekulargewichten von Polymeren und deren Auswirkungen auf den Ölnebel eingehend beschrieben. Es wird angegeben, daß die Molekulargewichte der einzusetzenden Anti-Nebel-Additive so hoch wie möglich sein sollten. Insbesondere wird empfohlen, ein Polymethacrylat mit einem mittleren Molekulargewicht zwischen 300 000 und 400 000 einzusetzen.

Aus der DE-A-40 00 304 sind Spinnpräparationen in Form wäßriger Emulsionen oder wäßriger Lösungen bekannt, die wasserlösliche Polymerverbindungen mit Gewichtsmitteln der Molekulargewichte >10⁶ enthalten. Diese sind ausgewählt aus Polyalkylenoxiden, Polyacrylamiden, Polymethacrylamiden und Copolymeren aus Acrylamid und/oder Methacrylamid und ungesättigten Carbonsäuren mit 3 bis 5 C-Atomen. Die Aufgabe der wasserlöslichen Polymerverbindungen besteht in einer Verminderung des Abschleuderns von textilen Gleitmitteln, insbesondere von Spinnpräparationen von Faseroberflächen. Dieses Abspritzen bringt eine Beeinträchtigung der Sicherheit mit sich, beispielsweise schlüpfrige Fußböden in der unmittelbaren Umgebung der Maschinen sowie Atmungsbehinderungen und Hautreizungen, hervorgerufen durch abgeschleuderte Tröpfchen, die sich in Form feiner Nebel verteilen.

Die Aufgabe der vorliegenden Erfindung besteht demgegenüber darin, neue wasserlösliche Anti-Nebel-Additive für wassermischbare, d.h. Konzentrate, oder wassergemischte, d.h. Anwendungslösungen, Kühlschmierstoffe zur Verfügung zu stellen, bei denen die Nebelbildung unterdrückt bzw. gänzlich vermieden wird.

Die vorstehende Aufgabe wird gelöst durch die Verwendung an von an sich bekannten klarwasserlöslichen Polymerverbindungen mit Gewichtsmitteln der Molekulargewichte >10⁶, die ausgewählt sind aus Polyalkylenoxiden, Polyacrylamiden, Polymethacrylamiden und Copolymeren von Acrylamid und/oder Methacrylamid und ungesättigten organischen Carbonsäuren mit 3 bis 5 C-Atomen, in wassermischbaren oder wassergemischten Kühlschmierstoffen zur Vermeidung der Nebelbildung.

Überraschenderweise wurde gefunden, daß der Zusatz der genannten hochmolekulargewichtigen Polymerverbindungen in den genannten Kühlschmierstoffen geeignet ist, die Nebelbildung zu unterdrücken. Die erfindungsgemäß modifizierten Kühlschmierstoffe umfassen somit wassermischbare und wassergemischte Kühlschmierstoffe.

Besonders bevorzugt im Sinne der vorliegenden Erfindung sind Polyethylenoxide als Polymerverbindung. Polyethylenoxide mit Gewichtsmitteln der Molekulargewichte >10⁶ werden beispielsweise von Union Carbide als Pulver unter dem Namen Polyox^{R} WSR 301 (Molekulargewicht oberhalb 10⁶) und Polyox^{R} Coagulant (Molekulargewicht 5 000 000) und Polyacrylamide mit Gewichtsmitteln der Molekulargewichte >10⁶, beispielsweise von Henkel KGaA unter der Bezeichnung Ferrocryl^{R} oder von Stockhausen unter der Bezeichnung Praestol^{R} angeboten. Copolymere aus Acrylamid und ungesättigten Carbonsäuren mit 3 bis 5 C-Atomen, beispielsweise Copolymere aus Acrylamid und Acrylsäure mit Gewichtsmitteln der Molekulargewichte >10⁶ sind beispielsweise unter dem Namen Superfloc^{R} (Hersteller: Cyanamid) erhältlich.

In einer bevorzugten Ausführungsform der vorliegenden Erfindung werden die klarwasserlöslichen Polymerverbindungen in einer Menge von 0,00001 Gew.-% bis 0,1 Gew.-%, insbesondere 0,001 Gew.-% bis 0,01 Gew.-%, bezogen auf die wäßrige Emulsion oder wäßrige Lösung von Kühlschmierstoffen verwendet.

Die Zusammensetzung der wassermischbaren oder wassergemischten Kühlschmierstoffe kann sehr unterschiedlich sein. So enthalten Emulsionen im Sinne der vorliegenden Erfindung häufig natürliche, paraffinische, naphthenische, paraffinisch-naphthenische Mineralöle neben weiteren Zusätzen. Ferner können solche Kühlschmierstoff-Emulsionen beispielsweise aufgebaut sein aus Esterölen, Fettöl-Derivaten, synthetischen Kohlenwasserstoffen, Poly-α-olefinen, wie Polyisobutylen oder Polybutenen, Polypropylenglykol, Trimethylolpropanester, Neopentyl-pentaerythritester, Di-(2-ethylhexyl)sebacat, Di-(2-ethylhexyl)adipat, Dibutylphthalat und/oder Estern von Phosphor enthaltenden Säuren.

Eine weitere Ausführungsform der Kühlschmierstoffe sind wäßrige Lösungen von anorganischen Salzen, wie Phosphaten, Boraten, Carbonaten, und organischen Rostschutzmitteln, wie Aminen, Alkanolaminen und substituierten Alkanolaminen, sowie ihren Umsetzungsprodukten mit anorganischen und organischen Säuren. Solche Säuren umfassen beispielsweise natürliche oder synthetische Carbonsäuren wie Caprylsäure, Ethylhexansäure, Caprinsäure, 2,2,4-Trimethylhexansäure, Benzoesäure, substitutierte Benzoesäuren, Dicarbonsäuren mit 6 - 22 C-Atomen, Phosphorsäureester, Dicarbonsäure-Halbester oder Dicarbonsäure-Halbamide, Zitronensäure, Gluconsäure, Kohlensäure, Phosphorsäure, Polyphosphorsäure und Borsäure. Weiterhin enthalten Kühlschmierstoff-Lösungen häufig wasserlösliche Schmierstoffe wie Glykole und Polyglykole sowie Ether oder Ester von Polyglykolen und weitere Zusätze zur Einstellung der erwünschten technischen Eigenschaften.

Zu dem Grundmaterial, das einen überwiegenden Anteil eines oder mehrerer der oben genannten Kühlschmierstoffe umfaßt, können weitere funktionelle Zusatzstoffe, wie Schmierfähigkeitsmittel, Antiverschleißmittel, Korrosionsinhibitoren, Antioxidantien, anionische oder nichtionische Emulgatoren, Lösungsvermittler, Antischaummittel, Biozide und/oder Tenside zugesetzt werden. Diese sind an sich im Stand der Technik bekannt.

Zur Anwendung werden die Kühlschmierstoff-Konzentrate mit Wasser verdünnt. Die wäßrigen Emulsionen oder wäBrigen Lösungen enthalten die oben genannten Kühlschmierstoffe vorzugsweise in einer Menge von 1 bis 10 Gew.-%, insbesondere in einer Menge von 2 bis 5 Gew.-%.

Gemäß einer weiteren bevorzugten Ausführungsform der vorliegenden Erfindung werden die als Anti-Nebel-Additiv zu verwendenden Polymerverbindungen in Tablettenform konfektioniert, da diese Form eine leichtere und genauere Dosierung der erfindungsgemäßen Anti-Nebel-Additive erlaubt.

Zur Herstellung derartiger Tabletten werden die klarwasserlöslichen Polymerverbindungen vorzugsweise im Gewichtsverhältnis 1 : 1 mit 1,2-Propandiol vermischt und entweder im Temperaturbereich von Raumtemperatur bis 150 °C unter Anwendung von Druck, beispielsweise im Bereich von 10 bis 100 bar, verpreßt oder drucklos bei Temperaturen im Bereich von 50 bis 150 °C, insbesondere 80 bis 100 °C, zusammengesintert. Hierbei resultiert zunächst eine kautschukartige Masse, die im Verlauf von beispielsweise 24 Stunden kristallisiert und so eine feste Tablette ausbildet.

Derartige Anti-Nebel-Additiv-Tabletten werden zur Anwendung den wäßrigen Kühlschmierstoff-Emulsionen oder -Lösungen in der gewünschten Dosierung zugesetzt.

Wäßrige Emulsionen oder Lösungen von Kühlschmierstoffen im Sinne der vorliegenden Erfindung werden bevorzugt zum Schleifen von Metalloberflächen eingesetzt.

### Beispiele

Als Anti-Nebel-Additiv für wäßrige Kühlschmierstoffe wurde eine 1 Gew.-%ige wäßrige Lösung von Polyox^{R} Coagulant (Polyethylenoxid mit einem Molekulargewicht von 5 000 000) hergestellt.

Die Wirksamkeit wurde an einem handelsüblichen Schleifwasser geprüft, das aus 10 Gew.-% Isononansäure, 30 Gew.-% Triethanolamin, 1 Gew.-% Korrosionsinhibitor sowie 5 Gew.-% Natriummetaborat in Wasser bestand.

Zur Beurteilung der Nebelbildung wurden 50 ml der oben genannten Schleifwässer in einen 250 ml Meßzylinder mit Stopfen gegeben und geschüttelt. Dabei bildete sich ein Schaum, der nach Beendigung des Schüttelns rasch zerfiel. Durch das Zerplatzen der Schaumblasen bildete sich ein feiner Nebel. Die sich dabei bildende Nebelmenge wurde visuell beurteilt.

In den Beispielen und dem Vergleichsbeispiel wird jeweils eine unterschiedliche Menge des Anti-Nebel-Additivs zugegeben. Die Werte beziehen sich jeweils auf den prozentualen Zusatz der 1 Gew.-%igen Lösung von Polyox^{R} Coagulant zu dem genannten Schleifwasser.

Die nachfolgende Tabelle 1 gibt die visuelle Beurteilung der Nebelbildung der Beispiele und des Vergleichsbeispiels wieder.

**Tabelle 1**

| Beispiel | Zusatz | Nebelbildung |
|---|---|---|
| 1 | 0,001 Gew.-% | verringerte Nebelbildung |
| 2 | 0,001 Gew.-% | keine Nebelbildung |
| 3 | 0,01 Gew.-% | keine Nebelbildung |
| Vgl.1 | 0,0 Gew.-% | starke Nebelbildung |

### Herstellung von Anti-Nebel-Additiv-Tabletten

Es wurden Gemische aus jeweils 1 Gew.-Teil Polyox^{R} Coagulant und 1 Gew.-Teil 1,2-Propandiol bei
a) 50 °C, Normaldruck, 24 Stunden und
b) 80 °C, Normaldruck, 2 Stunden
getempert.

In beiden Fällen resultierten feste, belastbare Produkte. Derartige Tabletten lösen sich im Wasser allmählich auf.

## Patentansprüche

1. Verwendung von klarwasserlöslichen Polymerverbindungen mit Gewichtsmitteln der Molekulargewichte >10⁶, ausgewählt aus Polyalkylenoxiden, Polyacrylamiden, Polymethacrylamiden und Copolymeren von Acrylamid und/oder Methacrylamid und ungesättigten organischen Carbonsäuren mit 3 bis 5 C-Atomen, in wassermischbaren oder wassergemischten Kühlschmierstoffen zur Verminderung der Nebelbildung.

2. Verwendung von Polyethylenoxiden als Polymerverbindungen nach Anspruch 1.

3. Verwendung von klarwasserlöslichen Polymerverbindungen nach Anspruch 1 oder 2 in einer Menge von 0,00001 Gew.-% bis 0,1 Gew.-%, insbesondere 0,001 Gew.-% bis 0,01 Gew.-%, bezogen auf die wäßrige Emulsion oder wäßrige Lösung von Kühlschmierstoffen.

4. Verwendung nach einem oder mehreren der Ansprüche 1 bis 3, dadurch gekennzeichnet, daß die Kühlschmierstoff-Emulsionen aufgebaut sind auf natürlichen, paraffinischen, naphthenischen, paraffinisch-naphthenischen Mineralölen Esterölen, Fettöl-Derivaten, synthetischen Kohlenwasserstoffen, Poly-α-olefinen, wie Polyisobutylenen oder Polybutenen, Polypropylenglykol, Trimethylolpropanestern, Neopentyl-pentaerythritestern, Di-(2-ethylhexyl)sebacat, Di-(2-ethylhexyl)adipat, Dibutylphthalat, Estern von Phosphor enthaltenden Säuren und weiteren Zusätzen.

5. Verwendung nach einem oder mehreren der Ansprüche 1 bis 3, dadurch gekennzeichnet, daß die Kühlschmierstoff-Lösungen aufgebaut sind auf wäßrigen Lösungen von anorganischen Salzen, insbesondere Phosphaten, Boraten und/oder Carbonaten, und organischen Rostschutzmitteln, insbesondere Aminen, Alkanolaminen, substituierten Alkanolaminen und deren Umsetzungsprodukten mit anorganischen und/oder organischen Säuren, insbesondere natürlichen oder synthetischen Carbonsäuren, insbesondere Caprylsäure, Ethylhexansäure, Caprinsäure, 2,2,4-Trimethylhexansäure, Benzoesäure, substituierte Benzoesäuren, Dicarbonsäuren mit 6 - 22 C-Atomen, Phosphorsäureestern, Dicarbonsäure-Halbestern oder Dicarbonsäure-Halbamiden, Zitronensäure, Gluconsäure, Kohlensäure, Phosphorsäure, Polyphosphorsäure, Borsäure und weiteren Zusätzen.

6. Verwendung nach einem oder mehreren der Ansprüche 1 bis 5, dadurch gekennzeichnet, daß die wäßrigen Emulsionen oder wäßrigen Lösungen funktionelle Zusatzstoffe, insbesondere Schmierfähigkeitsmittel, Antiverschleißmittel, Korrosionsinhibitoren, Antioxidantien, anionische oder nichtionische Emulgatoren, Lösungsvermittler, Antischaummittel, Biozide und/oder Tenside enthalten.

7. Verwendung nach einem oder mehreren der Ansprüche 1 bis 6, dadurch gekennzeichnet, daß die wäßrigen Emulsionen oder wäßrigen Lösungen die Kühlschmierstoffe in einer Menge von 1 bis 10 Gew.-%, insbesondere von 2 bis 5 Gew.-%, enthalten.

8. Verwendung nach einem oder mehreren der Ansprüche 1 bis 7, dadurch gekennzeichnet, daß die klarwasserlöslichen Polymerverbindungen zusammen mit 1,2-Propandiol im Gewichtsverhältnis 1 : 1 in Tablettenform konfektioniert sind.

9. Verwendung nach einem oder mehreren der Ansprüche 1 bis 8 zum Schleifen von Metalloberflächen.

## Claims

1. The use of clearly water-soluble polymer compounds with weight average molecular weights of >10⁶ selected from polyalkylene oxides, polyacrylamides, polymethacrylamides and copolymers of acrylamide and/or methacrylamide and unsaturated organic carboxylic acids containing 3 to 5 carbon atoms in water-miscible or water-mixed cooling lubricants for reducing mist formation.

2. The use of polyethylene oxides as the polymer compounds according to claim 1.

3. The use of clearly water-soluble polymer compounds as claimed in claim 1 or 2 in a quantity of 0.00001% by weight to 0.1% by weight and, more particularly, in a quantity of 0.001% by weight to 0.01% by weight, based on the aqueous emulsion or aqueous solution of cooling lubricants.

4. The use claimed in one or more of claims 1 to 3, characterized in that the cooling lubricant emulsions are made up of natural, paraffinic, naphthenic, paraffinic/naphthenic mineral oils, ester oils, fatty oil derivatives, synthetic hydrocarbons, poly-α-olefins, such as polyisobutylenes or polybutenes, polypropylene glycol, trimethylol propane esters, neopentyl pentaerythritol esters, di-(2-ethylhexyl)-sebacate, di-(2-ethylhexyl)-adipate, dibutyl phthalate, esters of phosphorus-containing additives and other additives.

5. The use claimed in one or more of claims 1 to 3, characterized in that the cooling lubricant solutions are made up of aqueous solutions of inorganic salts, more particularly phosphates, borates and/or carbonates, and organic rust inhibitors, more particularly amines, alkanolamines, substituted alkanolamines and reaction products thereof with inorganic and/or organic acids, more particularly natural or synthetic carboxylic acids, more especially caprylic acid, ethylhexanoic acid, capric acid, 2,2,4-trimethylhexanoic acid, benzoic acid, substituted benzoic acids, dicarboxylic acids containing 6 to 22 carbon atoms, phosphoric acid esters, dicarboxylic acids semiesters or dicarboxylic acid semiamides, citric acid, gluconic acid, carbonic acid, phosphoric acid, polyphosphoric acid, boric acid and other additives.

6. The use claimed in one or more of claims 1 to 5, characterized in that the aqueous emulsions or aqueous solutions contain functional additives, more particularly lubricity promoters, anti-wear agents, corrosion inhibitors, antioxidants, anionic or nonionic emulsifiers, solubilizers, antifoam agents, biocides and/or surfactants.

7. The use claimed in one or more of claims 1 to 6, characterized in that the aqueous emulsions or aqueous solutions contain the cooling lubricants in a quantity of 1 to 10% by weight and more particularly in a quantity of 2 to 5% by weight.

8. The use claimed in one or more of claims 1 to 7, characterized in that the clearly water-soluble polymer compounds are made up in pellet form together with propane-1,2-diol in a ratio by weight of 1:1.

9. The use claimed in one or more of claims 1 to 8 for grinding metal surfaces.

## Revendications

1. Utilisation de composés polymères solubles dans l'eau clarifiée avec des moyennes pondérales de poids moléculaire >10⁶, choisies parmi les poly(oxyde d'alkylène), polyacrylamides, polyméthacrylamides et copolymères d'acrylamide et/ou de méthacrylamide et d'acides carboxyliques organiques insaturés de 3 à 5 atomes de C, dans des réfrigérants lubrifiants pour éviter la formation de brouillard.

2. Utilisation de poly(oxyde d'éthylène) comme composés polymères selon la revendication 1.

3. Utilisation de composés polymères solubles dans l'eau clarifiée selon la revendication 1 ou 2, en une quantité de 0,00001 % en poids à 0,1 % en poids, notamment 0,001 % en poids à 0,01 % en poids, par rapport à l'émulsion aqueuse ou à la solution aqueuse de réfrigérants lubrifiants.

4. Utilisation selon l'une ou plusieurs des revendications 1 à 3, caractérisée en ce que les émulsions de réfrigérants lubrifiants sont à base d'huiles minérales naturelles, paraffiniques, naphténiques, paraffiniques-naphténiques, d'huiles esters, de dérivés d'huiles grasses, d'hydrocarbures synthétiques, de poly-α-oléfines comme des polyisobutylènes ou des polybutènes, de polypropylèneglycol, des esters de triméthylolpropane, des esters de néopentyl-pentaérythritol, du sébaçate de di-(2-éthylhexyl), de l'adipate de di-(2-éthylhexyl), du phtalate de dibutyle, des esters d'acides contenant du phosphore et d'autres additifs.

5. Utilisation selon l'une ou plusieurs des revendications 1 à 3, caractérisée en ce que les solutions de réfrigérants lubrifiants sont constituées de solutions aqueuses de sels minéraux , notamment de phosphates, borates et/ou carbonates et d'agents antirouille organiques, notamment des amines, des alcanolamines, des alcanolamines substituées et leurs produits de réaction avec des acides minéraux et/ou organiques, notamment des acides carboxyliques naturels ou synthétiques, notamment l'acide caprylique, l'acide éthylcaproïque, l'acide caprique, l'acide 2,2,4-triméthylcaproïque, l'acide benzoïque, les acides benzoïques substitués, les acides dicarboxyliques de 6 à 22 atomes de C, les esters d'acide phosphorique, les hémi-esters d'acide dicarboxylique ou les hémi-amides d'acide dicarboxylique, l'acide citrique, l'acide gluconique, l'acide carbonique, l'acide phosphorique, l'acide polyphosphorique, l'acide borique et d'autres additifs.

6. Utilisation selon l'une ou plusieurs des revendications 1 à 5, caractérisée en ce que les émulsions aqueuses ou les solutions aqueuses contiennent des additifs fonctionnels, notamment des lubrifiants, des agents anti-usure, des inhibiteurs de corrosion, des antioxydants, des émulsionnants anioniques ou non ioniques, des dissolvants, des antimousses, des biocides et/ou des tensioactifs.

7. Utilisation selon l'une ou plusieurs des revendications 1 à 6, caractérisée en ce que les émulsions aqueuses ou les solutions aqueuses contiennent les réfrigérants lubrifiants en une quantité de 1 à 10 % en poids, notamment de 2 à 5 % en poids.

8. Utilisation selon l'une ou plusieurs des revendications 1 à 7, caractérisée en ce qu'on conditionne les composés polymères solubles dans l'eau clarifiée en présence de 1,2-propanediol en rapport pondéral 1:1 sous forme de comprimés.

9. Utilisation selon l'une ou plusieurs des revendications 1 à 8, pour dresser des surfaces métalliques.
